# EUROPÄISCHE PATENTSCHRIFT

(11) **EP 4 594 028 B1**
(45) Veröffentlichungstag und Bekanntmachung des Hinweises auf die Patenterteilung: **10.12.2025**
(21) Anmeldenummer: 24829483.7
(22) Anmeldetag: 17.12.2024
(51) Int. Cl.: B21B 37/76, B21B 45/02, B21B 1/26, B21B 15/00, B21B 45/00

(54) **VERFAHREN ZUM BETRIEB EINER WARMBANDPRODUKTIONSANLAGE COMPUTERPROGRAMMPRODUKT UND WARMBANDPRODUKTIONSANLAGE ZUR HERSTELLUNG EINES WARMBANDES**
METHOD FOR OPERATING A HOT STRIP PRODUCTION PLANT, COMPUTER PROGRAM PRODUCT, AND HOT STRIP PRODUCTION PLANT FOR MANUFACTURING A HOT STRIP
PROCÉDÉ DE FONCTIONNEMENT D'UNE INSTALLATION DE PRODUCTION DE BANDE CHAUDE, PRODUIT PROGRAMME D'ORDINATEUR ET INSTALLATION DE PRODUCTION DE BANDE CHAUDE POUR LA FABRICATION D'UNE BANDE CHAUDE

(30) Priorität: 20.12.2023 DE 102023135965
(43) Veröffentlichungstag der Anmeldung: 06.08.2025
(73) Patentinhaber: SMS group GmbH, 41069 Mönchengladbach (DE)
(72) Erfinder: DAUBE, Thomas, 47279 Duisburg (DE); HASSEL, Christoph, 47269 Duisburg (DE); SOMMERS, Ulrich, 40627 Düsseldorf (DE); GRYBEL, Kai, 57074 Siegen (DE)
(74) Vertreter: Richly & Ritschel Patentanwälte PartG mbB
(86) Internationale Anmeldenummer: PCT/EP2024/086726
(87) Internationale Veröffentlichungsnummer: WO 2025/132310

(56) Entgegenhaltungen:
- EP-A1- 0 823 294
- DE-A1- 102020 214 643
- DE-A1- 102021 212 902
- DE-A1- 2 507 641
- US-A1- 2007 175 548
- LATZEL S: "ADVANCED AUTOMATION CONCEPT OF RUNOUT TABLE STRIP COOLING FOR HOT STRIP AND PLATE MILLS", IEEE TRANSACTIONS ON INDUSTRY APPLICATIONS, IEEE SERVICE CENTER, PISCATAWAY, NJ, US, vol. 37, no. 4, 1 July 2001 (2001-07-01), pages 1088 - 1097, XP001225649, ISSN: 0093-9994, DOI: 10.1109/28.936401

## Beschreibung

Die vorliegende Erfindung betrifft ein Verfahren zum Betrieb einer Warmbandproduktionsanlage zur Herstellung eines Warmbandes. Ferner betrifft die vorliegende Erfindung eine Warmbandproduktionsanlage zur Herstellung eines Warmbandes.

Im Stand der Technik bekannte Warmbandproduktionsanlagen erwärmen ein metallisches Warmwalzgut, insbesondere eine Bramme, mit einem gasbefeuerten Ofen, insbesondere einem Hubbalkenofen. Nach dem Warmwalzen zu einem Warmband wird das Warmband mit einer Kühlvorrichtung, insbesondere einer Laminarkühlvorrichtung, abgekühlt und zu einem Bund aufgewickelt.

Zielsetzung bekannter Warmbandproduktionsanlagen ist die Herstellung eines Warmbandes, welches vor dem Aufwickeln zu einem Bund eine möglichst konstante Temperatur in Längenrichtung, in Breitenrichtung und in Dickenrichtung aufweist.

Diese Zielsetzung kann jedoch nur bedingt erreicht werden, da es unter anderem bei der Erwärmung des metallischen Warmwalzgutes in dem Ofen aufgrund der Auflageflächen der Brammen innerhalb des Ofens zu einer lokalen Inhomogenität der Temperatur kommen kann.

Der Grund für die vorbeschriebene Zielsetzung einer möglichst konstanten Temperatur des Warmbandes vor dem Aufwickeln ist, dass hierdurch auch möglichst homogene Materialeigenschaften des Warmbandes vor dem Aufwickeln erreicht werden sollen.

Weiterhin ist bekannt, dass Warmband in einer nachgeschalteten Bandbehandlungsanlage zu einem Kaltband und/oder zu einem beschichteten Band weiterverarbeitet wird, wobei das Band eine Wärmebehandlung erfährt, insbesondere in Abhängigkeit der jeweiligen Metallzusammensetzung erfährt. Insbesondere kann eine Behandlungsanlage eine kontinuierliche Verzinkungslinie sein (auch: continuous galvanizing line (CGL)).

So beschreibt die DE 10 2021 212 902 A1 ein Verfahren zum Herstellen eines Feinkornstahlwerkstoffes, bei welchem ein Vorprodukt erwärmt sowie zu einem Warmband warmgewalzt wird und anschließend nach einer Abkühlung in einer Schnellkühlung aufgewickelt wird.

Der Erfindung liegt die Aufgabe zugrunde, dem Stand der Technik eine Verbesserung oder eine Alternative zur Verfügung zu stellen.

Nach einem ersten Aspekt der Erfindung löst die Aufgabe ein Verfahren zum Betrieb einer Warmbandproduktionsanlage zur Herstellung eines Warmbandes, wobei die Warmbandproduktionsanlage
- eine Warmwalzvorrichtung zum Warmwalzen des Warmbandes aus dem metallischen Warmwalzgut;
- einen Haspel zum Aufwickeln des Warmbandes auf einen Bund; und
- zumindest ein dynamisches Temperaturstellglied aufweist; wobei das Verfahren folgende Verfahrensschritte aufweist:
- Warmwalzen des Warmbandes aus dem metallischen Warmwalzgut mit der Warmwalzvorrichtung;
- Temperieren des metallischen Warmwalzgutes und/oder des Warmbandes mit dem dynamischen Temperaturstellglied; und
- Aufwickeln des Warmbandes zu dem Bund;
wobei das Temperieren des metallischen Warmwalzgutes und/oder des Warmbandes mittels dem dynamischen Temperaturstellglied derart gesteuert oder geregelt wird, dass das Warmband vor dem Aufwickeln des Warmbandes in einer Längserstreckungsrichtung einen variierenden Temperaturverlauf aufweist, wobei der variierende Temperaturverlauf eine Minimaltemperatur und eine Maximaltemperatur aufweist.

Es versteht sich, dass die Reihenfolge der vorstehend beschriebenen Verfahrensschritte auch in anderer Reihenfolge auftreten kann, ohne den hier beschriebenen Aspekt der Erfindung zu verlassen.

Vorzugsweise kann die Warmbandproduktionsanlage eine Erwärmungsvorrichtung zum Erwärmen und/oder Homogenisieren des metallischen Warmwalzgutes aufweisen, wobei das Verfahren den vorzugsweisen Verfahrensschritt aufweisen kann:
- Erwärmen und/oder Homogenisieren des metallischen Warmwalzgutes mit der Erwärmungsvorrichtung.

Die Materialeigenschaften eines metallischen Produktes, insbesondere eines Warmbandes und/oder eines Kaltbandes, sind neben der stofflichen Zusammensetzung auch von der Gefügestruktur des Metalls abhängig, insbesondere wenn das Metall einen Eisenanteil und einen Kohlenstoffanteil aufweist und damit auch als Stahl bezeichnet werden kann.

Der Verlauf der Phasenumwandlung von Stahl hat einen Einfluss auf die Gefügezusammensetzung von Stahl, insbesondere den Ferritanteil und/oder den Perlitanteil und/oder den Bainitanteil und/oder den Martensitanteil und/oder den Austenitanteil des Stahlgefüges. Die Gefügezusammensetzung von Stahl hat wiederum einen Einfluss auf die Eigenschaften von Stahl. In der Regel führt eine lokal abweichende Abkühlkurve von Stahl zu korrespondierend lokal unterschiedlichen Materialeigenschaften.

So kann ein geringer Perlitanteil durch ein schnelles Abkühlen erreicht werden und zu einer geringeren Härte und/oder einer besseren Umformbarkeit führen. Alternativ kann ein langsameres Abkühlen zu einer größeren Härte führen.

Mit anderen Worten besteht ein Wirkzusammenhang zwischen den Eigenschaften eines metallischen Bandes und der Temperaturführung während seiner Herstellung.

Das Warmband wird in der Regel bei einer Temperatur aufgewickelt, bei welcher die Gefügeumwandlung des Metalls noch nicht abgeschlossen ist. Die Temperatur mit der Warmband aufgewickelt wird liegt typischerweise im Bereich zwischen 300 °C und 750 °C. Der vorstehende Temperaturbereich ist dabei lediglich exemplarisch zu verstehen und soll verdeutlichen welcher Temperaturbereich üblich ist. Die genaue Temperatur bei welcher das Warmband aufgewickelt wird, hängt von der Legierung und/oder der Güte des Warmbandes ab.

Es hat sich gezeigt, dass die Herstellung von Warmband mit im Stand der Technik bekannten Warmbandproduktionsanlagen zu einer Inhomogenität der Materialeigenschaften führt. So resultiert unter anderem aus der Abkühlung des Warmbandes im Bund eine Änderung der Materialeigenschaften des Warmbandes, insbesondre in Längserstreckungsrichtung des Warmbandes, da die Außen- und Innenwindungen des Bundes schneller abkühlen, als die mittleren Windungen des Bundes. Diese Inhomogenität der Materialeigenschaften tritt auch dann auf, wenn die Temperatur des Warmbandes vor dem Aufwickeln desselbigen so konstant wie technisch möglich ist.

Auch eine nachgelagerte Weiterbehandlung des zunächst aufgewickelten Warmbandes in einer Bandbehandlungsanlage, insbesondere mit einer kontinuierlichen Verzinkungslinie, führt selbst bei einer Glühung des Bandes in der Bandbehandlungsanlage zu einem weiterbehandelten Band mit unterschiedlichen Materialeigenschaften, welche - wie nun erkannt wurde - unter anderem auf das inhomogene Abkühlverhalten des Warmbandes im Bund und damit das die Gefügestruktur beeinflussende Ausscheidungsverhalten und/oder das die Gefügestruktur beeinflussende Kornwachstum und/oder die die Gefügestruktur beeinflussenden Phasenanteile zurückgeführt werden können.

Abweichend zu der vorbekannten Zielsetzung des Aufwickelns des hergestellten Warmbandes mit einer möglichst konstanten Temperatur wird hier nun konkret vorgeschlagen, das Warmband während seiner Herstellung vor dem Aufwickeln zu einem Bund derart zu temperieren, dass das Warmband vor dem Aufwickeln einen variierenden Temperaturverlauf aufweist.

Unter "Temperieren" wird dabei das Einstellen der Temperatur des metallischen Warmwalzgutes und/oder des Warmbandes mittels zumindest einem dynamischen Temperaturstellglied verstanden, insbesondere das Einstellen der Temperatur des metallischen Warmwalzgutes und/oder des Warmbandes in Längserstreckungsrichtung des metallischen Warmwalzgutes und/oder des Warmbandes, insbesondere das Einstellen der Temperatur des metallischen Warmwalzgutes und/oder des Warmbandes in Abhängigkeit einer Koordinate in Längserstreckungsrichtung des metallischen Gutes. Mit anderen Worten kann das metallische Warmwalzgut und/oder des Warmband derart temperiert werden, dass eine in Längserstreckungsrichtung des metallischen Warmwalzgutes und/oder des Warmband variierende Temperatur in dem metallischen Warmwalzgut und/oder des Warmband eingestellt wird. So kann eine über die Länge des metallischen Warmwalzgutes und/oder des Warmbandes variable unterschiedliche Temperatur eingestellt werden.

Unter einem "dynamischen Temperaturstellglied" wird eine Vorrichtung verstanden, die dazu eingerichtet ist, einen variierenden Temperaurverlauf zu erzeugen, der mit einem variierenden Temperaurverlauf des Warmbandes vor dem Haspel pro 1 m Länge des Warmbandes und pro 1 mm Dicke des Warmbandes von größer oder gleich 0,1 K/(m * mm) (Kelvin pro 1 m Länge des Warmbandes und pro 1 mm Dicke des Warmbandes) korrespondiert, bevorzugt von größer oder gleich 0,2 K/(m * mm) oder von größer oder gleich 0,4 K/(m * mm) und besonders bevorzugt von größer oder gleich 0,8 K/(m * mm). Insbesondere kann das dynamische Temperaturstellglied die vorstehenden Werte für den variierenden Temperaurverlauf durch Erwärmen und/oder durch Kühlen erreichen.

Ein Temperieren ermöglicht es, variabel über die Länge des metallischen Warmwalzgutes und/oder des Warmbandes unterschiedliche und/oder variable Temperaturen einzustellen.

Zur Erreichung einer variablen Temperaturverteilung in einem Warmband, kann das Temperieren noch vor dem Warmwalzen erfolgen, also in Wirkverbindung zu einem metallischen Warmwalzgut, und/oder zwischen zwei Walzgerüsten und/oder nach dem Warmwalzen, also in Wirkverbindung zu einem Warmband. Da sich das Ergebnis einer Temperierung jedenfalls in dem warmgewalzte Warmband fortbesteht, kann im Rahmen dieser Anmeldung unter einem Temperieren eines Warmbandes eine Temperierung vor dem Warmwalzen, während dem Warmwalzen und/oder nach dem Warmwalzen verstanden werden.

Bei einem Temperieren kann an ein bereichsweises oder vollständiges Abkühlen des metallischen Warmwalzgutes und/oder des Warmbandes und/oder ein bereichsweises beibehalten der Temperatur des metallischen Warmwalzgutes und/oder des Warmbandes und/oder ein bereichsweises oder vollständiges Erwärmen des metallischen Warmwalzgutes und/oder des Warmbandes verstanden werden.

Hierdurch kann erreicht werden, dass die Gefügestruktur des Warmbandes und damit auch die Materialeigenschaft des Warmbandes nach dem Abkühlen des Bundes möglichst homogen ist. Im Ergebnis lässt sich auf diese Weise die Qualität des Warmbandes und auch des weiterbehandelten Bandes, insbesondere des Kaltbandes, steigern.

In diesem Kontext wird unter einem "variierenden Temperaturverlauf" also ein Temperaturverlauf verstanden, welcher nicht durch die Zielsetzung eines möglichst homogenen Temperaturverlaufs erreichbar ist, da dieser zu einer Inhomogenität der Materialeigenschaften führt. Mit anderen Worten weist ein vorgesehener variierender Temperaturverlauf eine stetige Verbindung zwischen zumindest einem Maximalwert und einem Minimalwert für eine designierte Temperatur und/oder einem Hochpunkt und einem Tiefpunkt für eine designierte Temperatur des Warmbandes vor dem Aufwickeln auf.

Es konnte gezeigt werden, dass mit einem variierenden Temperaturverlauf vor dem Aufwickeln des Warmbandes das Ausscheidungsverhalten und/oder das Kornwachstum und/oder unterschiedliche Phasenanteile des Warmbandes lokal derart verändert werden kann, dass diese gezielte Veränderung gemeinsam mit einer anderen unvermeidbaren oder gezielt herbeigeführten lokalen Veränderung des Ausscheidungsverhaltens und/oder des Kornwachstum und/oder der Phasenanteile infolge einer inhomogenen Temperaturführung bis hin zum abgekühlten Warmband oder bis hin zum abgekühlten weiterverarbeiteten Band, insbesondere Kaltband, oder bis hin zum fertigen Produkt zu insgesamt homogenen Materialeigenschaften führen kann.

Unter "Materialeigenschaften" können vorliegend einer, zwei drei, vier oder mehr als vier der folgenden Parameter verstanden werden: Streckgrenze, Zugfestigkeit, Bruchdehnung, r Wert, n Wert, Sprödbruch Übergangstemperatur, Phasenanteile (Austenit, Ferrit, Perlit, Bainit, Martensit), elektrische Eigenschaften und/oder Ummagnetisierungsverluste oder dergleichen.

Optional wird hier vorgeschlagenen, auch in Breitenerstreckungsrichtung des Warmbandes einen variierenden Temperaturverlauf einzustellen, da auch die Stirnflächen des Bundes schneller auskühlen als das Zentrum des Bundes.

Unter einer "Erwärmungsvorrichtung" wird eine Vorrichtung verstanden, welche zum Erwärmen und/oder Homogenisieren und/oder Glühen und/oder einer Temperaturhaltung eines metallischen Warmwalzgutes eingerichtet ist. Mit anderen Worten kann eine Erwärmungsvorrichtung dazu eingerichtet sein, ein metallisches Warmwalzgut für die Bearbeitung mittels einer Warmwalzvorrichtung zu konditionieren und/oder vorzubereiten. Auf diese Weise kann die Temperatur in einem metallischen Warmwalzgut für das Warmwalzen mittels einer Erwärmungsvorrichtung eingestellt werden. Eine Erwärmungsvorrichtung kann so als Bindeglied zwischen einem vorgelagerten Verfahrensschritt und einer Warmwalzvorrichtung verstanden werden.

Eine Erwärmungsvorrichtung kann als Induktor ausgeführt sein. Weiterhin kann eine Erwärmungsvorrichtung auch gasbefeuert sein, insbesondere mittels Wasserstoff und/oder einem fossilen Energieträger.

Gemäß einer ersten Variante kann ein metallisches Warmwalzgut von einer Erwärmungsvorrichtung beginnend bei geringer Temperatur oder Raumtemperatur auf eine Warmwalztemperatur erwärmt werden.

Gemäß einer zweiten Variante kann ein metallisches Warmwalzgut direkt mit erster Wärme von einer Gießvorrichtung für metallische Warmwalzgüter in eine Erwärmungsvorrichtung überführt werden und dort auf eine Warmwalztemperatur erwärmt werden.

Gemäß einer dritten Variante kann ein metallisches Warmwalzgut von einer Erwärmungsvorrichtung bei einer konstanten Temperatur geglüht werden.

Gemäß einer vierten Variante kann eine Temperaturverteilung unter Verwendung einer Erwärmungsvorrichtung in einem metallischen Walzgut homogenisiert werden. Mit anderen Worten kann innerhalb einer Erwärmungsvorrichtung ein Ausgleich einer Temperaturverteilung in einem metallischen Warmwalzgut herbeigeführt werden.

Es sei ausdrücklich erwähnt, dass sich die vorstehenden Varianten nicht gegenseitig ausschließen müssen, sodass von einer einzelnen Erwärmungsvorrichtung jegliche oder zumindest eine Untermenge der vorstehenden Funktionen ausgeführt werden können.

Es versteht sich, dass auch eine Mehrzahl von Erwärmungsvorrichtungen zum Erwärmen des metallischen Warmwalzgutes verwendet werden können, ohne den vorliegenden Aspekt der Erfindung zu verlassen.

Vorzugsweise sei auch daran gedacht, dass das hier vorgeschlagene Verfahren auf einer Steckel Mill durchgeführt werden kann. Daher kann unter einer "Warmbandproduktionsanlage" vorliegend auch eine Steckel Mill verstanden werden.

Anders formuliert wird hier vorzugsweise ein variierender Temperaturverlauf vorgesehen, dessen Maximaltemperatur in Längserstreckungsrichtung des Warmbandes zumindest 1 % größer ist, als die Minimaltemperatur des Temperaturverlaufs in Längserstreckungsrichtung des Warmbandes. Weiterhin vorzugsweise ist die Maximaltemperatur größer oder gleich 2 % höher als die Minimaltemperatur vorgesehen, bevorzugt größer oder gleich 3 % und besonders bevorzugt größer oder gleich 5 %. Vorzugsweise ist die Maximaltemperatur größer oder gleich 4 % höher als die Minimaltemperatur vorgesehen, bevorzugt größer oder gleich 6 % und besonders bevorzugt größer oder gleich 7 %.

Optional die Maximaltemperatur kleiner oder gleich 11 % höher als die Minimaltemperatur vorgesehen, bevorzugt kleiner oder gleich 9 % und besonders bevorzugt kleiner oder gleich 7 %.

In absoluten Werten ausgedrückt kann ein Temperaturverlauf vorgesehen sein, dessen Maximaltemperatur größer oder gleich 5 °C höher als die Minimaltemperatur ist, bevorzugt größer oder gleich 10 °C und besonders bevorzugt größer oder gleich 25 °C. Vorzugsweise ist die Maximaltemperatur größer oder gleich 15 °C höher als die Minimaltemperatur, bevorzugt größer oder gleich 20 °C und besonders bevorzugt größer oder gleich 30 °C.

Optional ist die Maximaltemperatur kleiner oder gleich 45 °C höher als die Minimaltemperatur vorgesehen, bevorzugt kleiner oder gleich 40 °C und besonders bevorzugt kleiner oder gleich 35 °C.

Es hat sich gezeigt, dass zur Erreichung des hier vorgeschlagenen variierenden Temperaturverlaufs des Warmbandes in Längserstreckungsrichtung ein dynamisches Temperaturstellglied erforderlich ist, wobei mit dem dynamischen Temperaturstellglied eine höhere Temperaturdynamik erreichbar ist als mit einer Erwärmungsvorrichtung der Warmbandproduktionsanlage, insbesondere mit einer gasbefeuerten Erwärmungsvorrichtung der Warmbandproduktionsanlage. Es versteht sich, dass auch eine Mehrzahl von dynamischen Temperaturstellgliedern zur Lösung der Aufgabe verwendet werden können, insbesondere eine Kühlvorrichtung und eine induktive Heizvorrichtung.

Die Temperierung des Warmbandes vor dem Aufwickeln erfolgt dabei unter Verwendung einer Steuerung oder einer Regelung, welche mit dem dynamischen Temperaturstellglied datengekoppelt ist.

Eine Regelung kann einen stetigen linearen Regler aufweisen, insbesondere einen PD-Regler oder einen PID-Regler.

Ein dynamisches Temperaturstellglied kann eine Kühlvorrichtung aufweisen, insbesondere eine Laminarkühlvorrichtung und/oder eine Transferbarkühlung (auch TBC für Transfer Bar Cooling) und/oder eine Kompaktkühlung aufweisend Kühlmitteldüsen zum Austretenlassen eines Kühlmittels und/oder eine Zwischengerüstkühlung. Eine Kühlvorrichtung kann zwischen der Warmwalzvorrichtung und dem Haspel angeordnet sein. Für Kühlvorrichtungen ist bekannt, dass diese eine Kühlrate aufweisen können, welche 50 K/s beträgt, sodass das Warmband mittels einer derartigen Kühlvorrichtung in einer Kühlzeit von 10 s von einer dickengemittelten Temperatur von 1.150 K auf eine dickengemittelte Temperatur von 650 K gekühlt werden kann.

Diese Kühlrate oder anders gesagt die Rate, mit der der Temperaturverlauf in dem Warmband verändert werden kann, ist im Vergleich zu einer gasbefeuerten Erwärmungsvorrichtung besonders schnell und kann - wie gezeigt werden konnte - das Ausscheidungsverhalten und/oder das Kornwachstum und/oder unterschiedliche Phasenanteile korrespondierend zu der Gesamtzielsetzung ausreichend beeinflussen. Insofern kann eine Steuerung oder eine Regelung mit einer Kühlvorrichtung gekoppelt werden und die Kühlvorrichtung mit Zielsetzung auf den hier vorgeschlagenen variierenden Temperaturverlaufs entsprechend vertrimmen.

Optional kann ein dynamisches Temperaturstellglied eine Heizvorrichtung aufweisen, insbesondre eine induktive Heizvorrichtung. Eine induktive Heizvorrichtung kann vorzugsweise vor dem Haspel angeordnet sein.

Eine solche Heizvorrichtung kann eine Nennleistungsdichte in Wirkverbindung zu dem Warmband von größer oder gleich 2·10⁵ W/m² aufweisen, bevorzugt von größer oder gleich 5·10⁵ W/m² und besonders von größer oder gleich 1·10⁶ W/m². Es konnte gezeigt werden, dass das Ausscheidungsverhalten und/oder das Kornwachstum und/oder unterschiedliche Phasenanteile korrespondierend zu der Gesamtzielsetzung mit den vorstehend vorgeschlagenen Nennleistungsdichten für eine Heizvorrichtung ausreichend beeinflussen werden kann.

Eine Heizvorrichtung kann in Funktion als Bestandteil eines dynamischen Temperaturstellgliedes zwischen der Warmwalzvorrichtung und dem Haspel angeordnet sein, insbesondere vor oder hinter einer Kühlvorrichtung.

Weiterhin bevorzugt kann eine Heizvorrichtung in Funktion als Bestandteil eines dynamischen Temperaturstellgliedes zwischen der Erwärmungsvorrichtung und einem Auslaufende der Warmwalzvorrichtung angeordnet sein, insbesondere vor einem der Walzgerüste der Warmwalzvorrichtung.

Ebenfalls bevorzugt kann eine Heizvorrichtung in Funktion als Bestandteil eines dynamischen Temperaturstellgliedes zwischen zwei Walzgerüsten der Warmwalzvorrichtung angeordnet sein.

Es versteht sich, dass unter einem dynamischen Temperaturstellglied keine Haspelerwärmungsvorrichtung verstanden werden kann, welche zur Temperierung eines Bundes eingerichtet ist, etwa eine Haspelerwärmungsvorrichtung bekannt aus einer Steckel Mill.

Unter einem "Auslaufende" wird dabei die Seite einer Warmwalzvorrichtung verstanden, an welcher das Warmband designiert aus der Warmwalzvorrichtung ausläuft. Mit anderen Worten ist hier das Ende der Warmwalzvorrichtung gemeint, welches im Hinblick auf einen designierten Materialfluss des Warmbandes auf der Seite des Haspels angeordnet ist.

Optional erfolgt das Temperieren des metallischen Warmwalzgutes und/oder des Warmbandes über eine Länge von größer oder gleich 95 % des metallischen Warmwalzgutes und/oder des Warmbandes, bevorzugt über eine Länge von größer oder gleich 97,5 % oder über eine Länge von größer oder gleich 99 % und besonders bevorzugt über die gesamte Länge.

Hier wird vorgeschlagen auch wesentlicher Bereiche eines Bandkopfes eines Warmbandes und/oder eines Bandendes eines Warmbandes zu Temperieren, insbesondere mittels einer stetigen Variation der Temperatur in dem Warmband zu temperieren. Hierdurch kann vorteilhaft erreicht werden, dass auch ein Bandkopf und/oder ein Bandende in den vorliegenden Aspekt aufgenommen werden können, sodass sich die hier beschriebenen Vorteile auch auf Bandkopf und/oder Bandende erstrecken können.

Besonders homogene Materialeigenschaften für das fertige Produkt und/oder für das abgekühlte weiterverarbeitete Band, insbesondere Kaltband, und/oder für das abgekühlten Warmband können erreicht werden, wenn der variierende Temperaturverlauf einen stetigen Verlauf aufweist, insbesondere einen stetigen Verlauf über eine Länge von größer oder gleich 50 % des metallischen Warmwalzgutes und/oder des Warmbandes, bevorzugt über eine Länge von größer oder gleich 95 % oder über eine Länge von größer oder gleich 98 % und besonders bevorzugt über die gesamte Länge des metallischen Warmwalzgutes und/oder des Warmbandes.

Mit "stetigem Verlauf" ist vorliegend ein stetiger Verlauf im mathematischen Sinne gemeint.

Weiterhin können besonders homogene Materialeigenschaften im vorbeschriebenen Sinne erreicht werden, wenn das Temperieren des metallischen Warmwalzgutes und/oder des Warmbandes mittels dem dynamischen Temperaturstellglied über eine Länge von größer oder gleich 95 % des metallischen Warmwalzgutes und/oder des Warmbandes erfolgt, bevorzugt über eine Länge von größer oder gleich 97,5 % oder über eine Länge von größer oder gleich 99 % und besonders bevorzugt über die gesamte Länge des metallischen Warmwalzgutes und/oder des Warmbandes.

Besonders bevorzugt weist der variierende Temperaturverlauf zumindest bereichsweise einen Temperaturunterschied pro 1 m Länge des Warmbandes und pro 1 mm Dicke des Warmbandes von größer oder gleich 0,1 K/(m * mm) (Kelvin pro 1 m Länge des Warmbandes und pro 1 mm Dicke des Warmbandes) aufweist, bevorzugt von größer oder gleich 0,2 K/(m * mm) oder von größer oder gleich 0,4 K/(m * mm) und besonders bevorzugt von größer oder gleich 0,8 K/(m * mm). Insbesondere korrespondieren die vorstehenden Werte mit einem variierenden Temperaturverlauf des Warmbandes vor dem Haspel, unabhängig von der Anordnung des dynamischen Temperaturstellgliedes innerhalb der Warmbandproduktionsanlage.

Durch die vorstehenden Werte für die Variation des variierenden Temperaturverlaufs unter Verwendung des dynamischen Temperaturstellglieds können im vorstehenden Sinne besonders vorteilhafte Temperaturgradienten erreicht werden, welche in Kombination mit dem Abkühlverhalten des Warmbandes und/oder Ausgleichend Temperaturunterschiede durch Lagerung des metallischen Warmwalzgutes in einer Erwärmungsvorrichtung und/oder der nachgelagerten Bearbeitung des Kaltbandes zu besonders vorteilhaften Materialeigenschaften führen, insbesondere im vorstehend beschriebenen Sinn.

Optional kann für den variierenden Temperaturverlauf eine Maximaltemperatur an einem Ende des Warmbandes und eine Minimaltemperatur in einem mittleren Bereich des Warmbandes vorgesehen sein.

Bevorzugt kann für den variierenden Temperaturverlauf an jedem Ende des Warmbandes eine Maximaltemperatur und eine Minimaltemperatur in einem mittleren Bereich des Warmbandes vorgesehen sein.

Weiterhin bevorzugt kann für den variierenden Temperaturverlauf an jedem Ende des Warmbandes eine Minimaltemperatur und eine Maximaltemperatur in einem mittleren Bereich des Warmbandes vorgesehen sein.

Der variierende stetige Temperaturverlauf kann dabei eine Badewannenfunktion aufweisen, deren Verlauf analog zu einem Wandprofil einer Badewanne im Querschnitt gestaltet ist, wobei die Maximaltemperaturen am jeweiligen Ende des Verlaufs und die Minimaltemperatur im mittleren Bereich aufzufinden ist.

Der mittlere Bereich ist dabei zwischen den Enden des Warmbandes in Längserstreckungsrichtung des Warmbandes angeordnet.

Es hat sich gezeigt, dass ein aufgewickeltes Warmband insbesondere an seinen äußeren Windungen schneller abkühlt als in einem mittleren Bereich, wobei auch die inneren Windungen schneller abkühlen als der innere Bereich.

Es wurde herausgefunden, dass der hier vorgeschlagene variierende Temperaturverlauf des Warmbandes vor dem Aufwickeln zu einem Ausscheidungsverhalten und/oder einem Kornwachstum und/oder zu Phasenanteilen des Warmbandes führt, welches bis zum vollständigen Abkühlen des Warmbandes auf dem Bund zu einer weitestgehend homogenen Gefügestruktur und damit zu weitestgehend homogenen Materialeigenschaften des Warmbandes beitragen kann.

Weiterhin optional sind für den variierenden Temperaturverlauf zumindest zwei oder zumindest drei Hochpunkte abseits der Enden des Warmbandes, also im mittleren Bereich des Warmbandes, vorgesehen.

Beim Erwärmen des metallischen Warmwalzgutes mit der Erwärmungsvorrichtung, insbesondere mit einer Hubbalkenerwärmungsvorrichtung, kann es aufgrund der Auflageflächen des metallischen Warmwalzgutes lokal zu einer geringeren Temperatur des metallischen Walzgutes und nach dem Warmwalzen auch des Warmbandes kommen. Dies kann während der gesamten Temperaturführung bis zum Aufwickeln des Warmbandes oder bis zum vollständigen Abkühlen des Warmbandes auf Umgebungstemperatur zu einem lokal inhomogenen Ausscheidungsverhalten und/oder Kornwachstum und/oder Phasenanteilen, einer damit in Verbindung stehenden lokal abweichenden Gefügestruktur und damit auch zu unterschiedlichen Materialeigenschaften führen.

Hier wird vorgeschlagen, das metallische Warmwalzgut und/oder das Warmband an den mit der inhomogenen Temperatur durch die Erwärmungsvorrichtung korrespondierenden Stellen stärker zu erwärmen, sodass der variierende Temperaturverlauf korrespondierend angeordnete Hochpunkte aufweisen.

Es konnte gezeigt werden, dass auf diese Weise das Ausscheidungsverhalten und/oder das Kornwachstum und/oder unterschiedliche Phasenanteile, die Gefügestruktur und damit die Materialeigenschaften des Warmbandes derart verändert werden können, dass für das abgekühlte Warmband konstantere Materialeigenschaften erreicht werden können.

Einige Bandbehandlungsanlagen weisen eine kontinuierliche Arbeitsweise auf, wobei eine Mehrzahl von aufgewickelten Warmbändern eingangsseitig miteinander gefügt werden und kontinuierlich von der Bandbehandlungsanlage behandelt werden.

Aufgrund der Produktionsplanung kann es notwendig werden, dass hierbei Bänder unterschiedlicher Materialgüten benachbart angeordnet, miteinander gefügt und unmittelbar nacheinander bearbeitet werden.

Dies kann dazu führen, dass ein Material A mit einer Glühtemperatur von 720 °C direkt vor einem Material B mit einer Glühtemperatur von 750 °C produziert werden muss. Da auch eine Erwärmungsvorrichtung einer Bandbehandlungsanlage eine Trägheit aufweist, kann im Übergang ein Bereich entstehen, der nicht mit der idealen Glühtemperatur behandelt werden kann.

Optional wird hier ein variierender Temperaturverlauf vorgeschlagen, welcher eine Maximaltemperatur und eine Minimaltemperatur an gegenüberliegenden Enden des Warmbandes vorsieht.

Hierdurch kann - wie gezeigt werden konnte - die Ausscheidung im Warmband und/oder das Kornwachstum und/oder die Entstehung unterschiedlicher Phasenanteile derart vertrimmt werden, dass bei einer Weiterbehandlung des Warmbandes in einer Bandbehandlungsanlage bei aufeinanderfolgenden unterschiedlichen Glühtemperaturen hintereinander behandelter Materialgüten insgesamt ein Band mit weitestgehend homogenen Materialeigenschaften hergestellt werden kann.

Besonders gute Ergebnisse lassen sich erreichen, wenn das Verfahren die nachfolgenden Schritte aufweist:
- Erfassen einer mechanischen Eigenschaft des hergestellten Warmbandes, insbesondere mit einem IMPOC (Impulse Magnetic Process Online Controller); und
- Ableiten einer notwendigen Steuer- oder Regelvorgabe für das dynamische Temperaturstellglied für ein nachfolgendes metallisches Warmwalzgut und/oder für ein nachfolgendes Warmband.

Hierdurch können Daten, insbesondere Daten zumindest einer Materialeigenschaft, eines bereits hergestellten Warmbandes genutzt werden, um die Steuerung und/oder Regelung des dynamischen Temperaturstellgliedes für ein noch herzustellendes Warmband zu optimieren. Insbesondere können so erreichte Messdaten mit angestrebten Zieldaten verglichen werden. Sofern hier Unterschiede festgestellt werden, kann eine Änderung einer Steuer- und/oder einer Regelvorgabe abgeleitet werden, insbesondere derart, dass eine bestehende Abweichung bei der zumindest einen mechanischen Eigenschaft auf ein Minimum reduziert wird oder vermieden wird.

Bevorzugt erfolgt die Steuerung oder Regelung des dynamischen Temperaturstellgliedes unter Verwendung eines Prozessmodells, insbesondere unter Verwendung eines nichtlinearen Prozessmodells. Die Regelung des dynamischen Temperaturstellgliedes kann unter Verwendung eines modellbasierten Reglers erfolgen, insbesondere unter Verwendung eines modellbasierten Reglers basierend auf einem nichtlinearen Prozessmodell.

Bei der Verbesserung des dynamischen Verhaltens von thermischen Prozessen kann eine genaue und zuverlässige Steuerung oder Regelung vorteilhaft sein. Auch hinsichtlich des temperaturabhängigen und stoffabhängigen dynamischen Ausscheidungsverhaltens und/oder dynamischen Kornwachstum und/oder einer dynamischen Entstehung unterschiedlicher Phasenanteile können das Ausscheidungsverhalten und/oder das dynamischen Kornwachstum und/oder die dynamischen Entstehung unterschiedlicher Phasenanteile beeinflussende Mechanismen zum Aufbau eines Prozessmodells genutzt werden, welches als Ersatzsystem im Rahmen einer Steuerung oder Regelung verwendet werden kann.

Ein solches Prozessmodell kann lineare oder nichtlineare Modellkomponenten enthalten und durch Daten gestützt sein, insbesondere durch Messdaten.

Ein Prozessmodell kann zeitkontinuierlich mittels Differentialgleichungen zur Reproduktion der Dynamik modelliert werden.

Unabhängig davon ob das Prozessmodell für die Steuerung oder die Regelung verwendet wird, kann es den hier betrachteten Ausscheidungsprozess und/oder den Korngrößenbildungsprozess und/oder den Entstehungsprozess unterschiedlicher Phasenanteile in einer besseren Genauigkeit abbilden, als dies mit einer linearen Steuerung oder unter Verwendung eines stetigen linearen Reglers, insbesondere einem P-Regler, einem PD-Regler oder einem PID-Regler möglich ist. Insbesondere kann das Prozessmodell im direkten Abgleich zu einem stetigen linearen Regler eine Querkopplung verschiedener Größen sowie die explizite Einhaltung von prozessbedingten Randbedingungen ermöglichen, da stetige lineare Regler lediglich durch eine im optimalen Fall geeignete, konservative Wahl der Einstellparameter bestimmt werden.

Im Ergebnis erlaubt die Verwendung eines Prozessmodells daher die Steuerung oder Regelung der Temperierung des metallischen Walzgutes und/oder des Warmbandes in Richtung eines vorteilhaften variierenden Temperaturverlaufs.

Die Verwendung eines Prozessmodells im Rahmen einer Regelung der Temperierung des metallischen Walzgutes und/oder des Warmbandes erlaubt im Besonderen auch eine modellprädiktive Regelung, da das Prozessmodell auch als Vorhersagemodell verwendet werden kann. Auf diese Weise ist es bei geeigneter Modellierung des Ausscheidungsverhaltens und/oder des Kornwachstums und/oder der dynamischen Entstehung unterschiedlicher Phasenanteile möglich, den variierenden Temperaturverlauf derart zu regeln, dass das abgekühlte Warmband homogene Materialeigenschaften aufweist.

Besonders bevorzugt kann das Prozessmodell auch die Weiterbehandlung des Warmbandes in einer nachgelagerten Bandbearbeitungsanlage umfassen, sodass die modellprädiktive Regelung des variierenden Temperaturverlaufs dahingehend möglich ist, dass das mit einer Bandbearbeitungsanlage zu einem Band weiterbehandelte Warmband die gewünschten möglichst homogenen Materialeigenschaften nach seiner vollständigen Abkühlung auf die Umgebungstemperatur aufweisen kann.

In diesem Zusammenhang kann das Prozessmodell auch logistische Zusammenhänge zwischen dem Warmband und der Bandbearbeitungsanlage sowie die Prozessplanung der Bandbearbeitungsanlage umfassen.

Besonders vorteilhafte möglichst homogene Materialeigenschaften lassen sich ferner erreichen, wenn das Prozessmodell eine physikalische und/oder chemische Modellbildung aufweist, insbesondere eine metallurgische Modellbildung.

Optional können zur Steuerung oder Reglung des dynamischen Temperaturstellgliedes Daten aus einer Datenbank verwendet werden, insbesondere Daten aufweisend metallurgische Informationen und/oder Prozessplanungsinformationen.

Hierdurch kann unter anderem ein vergleichbar einfach aufzubauendes und/oder anpassbares empirisches Prozessmodell erreicht werden.

Die Verknüpfung zu einer Datenbank kann auch eine Vereinfachung der Steuerung oder Regelung des dynamischen Temperaturstellgliedes ermöglichen, so kann unter anderem ein von der Zusammensetzung des Metalls abhängiges Verhalten mittels Daten einer Datenbank berücksichtigt werden und/oder eine Verbesserung der Homogenität der Zielmaterialeigenschaften erreicht werden.

Weiterhin kann an ein semiempirisches Prozessmodell gedacht werden, welches sowohl Daten aus einer Datenbank verwenden kann als auch ein Modell auf physikalischer und/oder chemischer Basis aufweisen kann, insbesondere auf metallurgischer Basis.

Bei Daten kann an Daten des aktuellen Prozesses, eines vorhergehenden Prozesses und/oder eines nachgelagerten Bearbeitungsprozesses gedacht sein.

Besonders vorteilhaft können zur Steuerung oder Reglung des dynamischen Temperaturstellgliedes Werte zumindest einer Messgröße verwendet werden, insbesondere einer Temperaturmessgröße, einer metallurgischen Messgröße, einer Mikrostrukturkomponentengröße, einer Materialeigenschaftsgröße, einer Metallgefügegröße, einer Prozessgröße und/oder einer Geometriegröße, insbesondere eine Gießdicke.

Unter einer Prozessgröße kann unter anderem die Gießgeschwindigkeit und/oder eine Betriebsbedingung der Warmbandproduktionsanlage und/oder einer Bandbehandlungsanlage verstanden werden.

Die Verwendung einer Messgröße erlaubt unter anderem eine Anpassung des variierenden Temperaturverlaufs für das nächste herzustellende Warmband in Abhängigkeit von einem Istwert eines zuvor hergestellten Warmbandes.

Weiterhin erlaubt die Verwendung von Messgrößen die Berücksichtigung einer Querkopplung zwischen Messgrößen innerhalb des Prozessmodells.

Eine Berücksichtigung von Messgrößen innerhalb eines Prozessmodells kann auch dazu verwendet werden, die Modellbildung des Prozessmodells zu verbessern, insbesondere bei Verwendung eines selbstlernenden Prozessmodells, insbesondere bei Verwendung eines neuronalen Netzes.

Entsprechend kann ein besonders vorteilhaftes empirisches oder semiempirisches Prozessmodell erreicht werden, wenn das Prozessmodell ein selbstlernend ist, insbesondere unter Verwendung von maschinellem Lernen, wodurch die Abbildungsqualität und die Modelltiefe des Prozessmodells auf vergleichsweise einfache Weise stetig weiterentwickelt werden kann.

Für einige Größen können zur Steuerung oder Reglung des dynamischen Temperaturstellgliedes neben Messwerten dieser Größen auch Sollwerte verwendet werden, insbesondere für eine Dickenabnahme des Warmbandes in einem Walzgerüst, eine Endwalztemperatur, eine Haspeltemperatur, eine Kühlstrategie, eine Zwischenbanddicke, einen Kaltumformgrad, eine Glühtemperatur und/oder eine Kühlstopptemperatur nach dem Glühen.

Bei der Messung von Mikrostrukturkomponenten an dem Warmband, insbesondere vor dem Aufwickeln des Warmbandes zu einem Bund, insbesondere unter Verwendung eines Gefügesensors, sei insbesondere an die Messung eines Austenitanteils und/oder eines Ferritanteils gedacht. Hierdurch kann vorteilhaft eine Vorhersage der mechanischen Eigenschaften erreicht werden. Diese Vorhersage kann unter anderem für die Steuerung oder Regelung der Temperierung des metallischen Warmwalzgutes und/oder des Warmbandes genutzt werden.

Auch eine Bestimmung von Materialwerten im Labor kann vorliegend als Messwert einer Messgröße betrachtet werden, sofern dieser in die Datenbank eingespeist wird und/oder anderweitig an das Prozessmodell zurückgegeben wird.

Vorzugsweise kann das Warmband in Längserstreckungsrichtung in mindestens drei Segmente, bevorzugt mindestens fünf Segmente und besonders bevorzugt mindestens sieben Segmente aufgeteilt werden, wobei für jedes Segment Zielwerte für die Materialeigenschaften zumindest implizit angegeben werden können. Jedes Segment kann dabei unterschiedliche Zielwerte aufweisen. Zwischen den Segmenten kann eine stetige oder eine stetige und differenzierbare Modellierung für einen Zielwert erfolgen.

Optional kann ein Verlust von Warmband in Form anfallenden Schrotts am Kopfende und/oder am Fußende berücksichtigt werden.

Für die Qualitätsfreigabe des Warmbandes wird klassisch verlangt, dass die Materialqualität in Längserstreckungsrichtung des Warmbandes einen definierten Toleranzbereich nicht verlässt, wobei das Warmband nach Untersuchung einer Materialprobe final freigegeben wird. Bei dem hier vorgeschlagenen Herstellungsverfahren würde dieser klassische Prozess zu einer ungewünschten Abwertung des Warmbandes führen. Vorliegend wird daher für die Qualitätsfreigabe abweichend vorgeschlagen, für die Freigabe entweder eine Messtechnik (z.Bsp.: Impulse Magnetic Process Online Controller (IMPOC)) zu verwenden, welche sensitiv auf die gewünschte Materialeigenschaft ist, oder einen modellierten Wert für die gewünschte Materialeigenschaft über der Bandlänge zu betrachten, der innerhalb der vorgegebenen Toleranz sein muss.

Aufgrund eines Materialwechsels in einer mit einer Gießmaschine verknüpften Warmbandproduktionsanlage (Gießwalzanlage) kann es vorkommen, dass innerhalb eines Warmbandes die chemische Analyse über der Längserstreckung des Warmbandes variiert. Dies führt bei klassischer homogener Prozessierung zu inhomogenen Materialeigenschaften. Hier wird nun vorgeschlagen, auch eine Stoffgröße des Warmbandes in Sektoren oder kontinuierlich in Längserstreckungsrichtung zu erfassen, sodass mit dem vorgeschlagenen Verfahren und bei Modellierung der Stoffgröße, insbesondere in dem Prozessmodell, homogenere Materialeigenschaften erzielt werden können.

Es versteht sich, dass die vorstehenden Bestandteile eines Prozessmodells auch vorteilhaft miteinander kombiniert werden können.

Nach einem zweiten Aspekt der Erfindung löst die Aufgabe eine Warmbandproduktionsanlage zur Herstellung eines Warmbandes, aufweisend:
- eine Warmwalzvorrichtung zum Warmwalzen des Warmbandes aus einem metallischen Warmwalzgut;
- zumindest ein dynamisches Temperaturstellglied;
- einen Haspel zum Aufwickeln des Warmbandes auf einen Bund; und
- eine Steuerungseinrichtung, die mit dem dynamischen Temperaturstellglied zur Übermittlung von Steuersignalen datengekoppelt ist;
wobei die Steuerungseinrichtung dazu eingerichtet ist, ein Verfahren nach dem ersten Aspekt der Erfindung auszuführen.

Es versteht sich, dass sich die vorstehend erläuterten Vorteile eines Verfahrens zum Betrieb einer Warmbandproduktionsanlage zur Herstellung eines Warmbandes nach dem ersten Aspekt der Erfindung unmittelbar auf eine Warmbandproduktionsanlage zur Herstellung eines Warmbandes aufweisend eine Steuerungseinrichtung geeignet zur Durchführung eines Verfahrens nach dem ersten Aspekt der Erfindung erstrecken.

Bevorzugt weist die Warmbandproduktionsanlage eine Erwärmungsvorrichtung zum Erwärmen und/oder Homogenisieren des metallischen Warmwalzgutes auf.

Optional weist die Warmbandproduktionsanlage ein Messmittel zur Erfassung einer Messgröße auf, wobei das Messmittel mit der Steuerungseinrichtung datengekoppelt ist, insbesondere ein IMPOC (Impulse Magnetic Process Online Controller).

Vorstehend wurde bereits erläutert, dass die Verwendung von Messgrößen zur Steuerung oder Regelung der Temperierung des metallischen Warmwalzgutes und/oder des Warmbandes vorteilhaft sein kann. Es versteht sich daher, dass sich diese Vorteile auch auf eine Warmbandproduktionsanlage erstrecken, welche zumindest ein Messmittel zur Erfassung ebendieser zumindest einen Messgröße aufweist, wobei das zumindest eine Messmittel zur Übertragung der Werte der Messgröße mit der Steuereinrichtung datengekoppelt ist.

Es sei ausdrücklich darauf hingewiesen, dass der Gegenstand des zweiten Aspekts mit den Gegenständen des vorstehenden ersten Aspektes und des nachstehenden dritten Aspektes der Erfindung vorteilhaft kombinierbar ist, und zwar sowohl einzeln oder in beliebiger Kombination kumulativ im Rahmen des durch die Ansprüche definierten Schutzumfanges.

Nach einem dritten Aspekt der Erfindung löst die Aufgabe ein Computerprogrammprodukt umfassend Programmcode-Mittel, die bewirken, dass die Warmbandproduktionsanlage nach dem zweiten Aspekt der Erfindung die Schritte des Verfahrens nachdem ersten Aspekt ausführt, wenn das Computerprogrammprodukt auf der Steuerungseinrichtung der Warmbandproduktionsanlage ausgeführt wird. Es versteht sich, dass sich die vorstehend erläuterten Vorteile eines Verfahrens zum Betrieb einer Warmbandproduktionsanlage zur Herstellung eines Warmbandes nach dem ersten Aspekt der Erfindung unmittelbar auf ein Computerprogrammprodukt umfassend Programmcode-Mittel geeignet zur Durchführung der Schritte eines Verfahrens nach dem ersten Aspekt der Erfindung erstrecken. Es sei ausdrücklich darauf hingewiesen, dass der Gegenstand des dritten Aspekts mit dem Gegenstand des ersten Aspekts der Erfindung vorteilhaft kombinierbar ist, und zwar sowohl einzeln oder in beliebiger Kombination kumulativ im Rahmen des durch die Ansprüche definierten Schutzumfanges. Begrifflich sei Folgendes erläutert:
Zunächst sei ausdrücklich darauf hingewiesen, dass im Rahmen der hier vorliegenden Patentanmeldung unbestimmte Artikel und Zahlenangaben wie "ein", "zwei" usw. im Regelfall als "mindestens"-Angaben zu verstehen sein sollen, also als "mindestens ein...", "mindestens zwei ..." usw., sofern sich nicht aus dem jeweiligen Kontext ausdrücklich ergibt oder es für den Fachmann offensichtlich oder technisch zwingend ist, dass dort nur "genau ein ...", "genau zwei ..." usw. gemeint sein können.

Im Rahmen der hier vorliegenden Patentanmeldung sei der Ausdruck "insbesondere" immer so zu verstehen, dass mit diesem Ausdruck ein optionales, bevorzugtes Merkmal eingeleitet wird. Der Ausdruck ist nicht als "und zwar" und nicht als "nämlich" zu verstehen.

Weitere Vorteile, Einzelheiten und Merkmale der Erfindung ergeben sich nachfolgend aus den erläuterten Ausführungsbeispielen. Dabei zeigen im Einzelnen:
- Figur 1:: schematisch Temperaturverläufe (a), (c) und jeweils eine korrespondierende Materialeigenschaft (b), (d) für ein Warmband gemäß einer ersten Ausführungsform;
- Figur 2:: schematisch Temperaturverläufe (a), (c) und jeweils eine korrespondierende Materialeigenschaft (b), (d) für ein Warmband gemäß einer zweiten Ausführungsform; und
- Figur 3:: schematisch Temperaturverläufe (a), (c) und jeweils eine korrespondierende Materialeigenschaft (b), (d) für ein Warmband gemäß einer dritten Ausführungsform.

In der nun folgenden Beschreibung bezeichnen gleiche Bezugszeichen gleiche Bauteile bzw. gleiche Merkmale, sodass eine in Bezug auf eine Figur durchgeführte Beschreibung bezüglich eines Bauteils auch für die anderen Figuren gilt, sodass eine wiederholende Beschreibung vermieden wird. Ferner sind einzelne Merkmale, die in Zusammenhang mit einer Ausführungsform beschrieben wurden, auch separat in anderen Ausführungsformen verwendbar.

Ein Warmband 10 (nicht explizit abgebildet) weist eine Längserstreckung 12, eine Längserstreckungsrichtung 14 und jeweils zwei Enden 16 auf.

Die Fig. 1 bis 3 weisen jeweils in schematischer Abbildung zwei Temperaturverläufe 30, 31, 33 in den Figurabschnitten (a) und (c) sowie den Figurabschnitten (b) und (d) in schematischer Darstellung eine zu dem jeweiligen Temperaturverlauf 30, 31, 33 korrespondierende Materialeigenschaft 50, 55 auf, insbesondere eine Zugfestigkeit des Warmbandes 10.

Korrespondierend sind dabei jeweils die Figurabschnitte (a) und (b), also die Materialeigenschaft 55 im Figurabschnitt (b) zu dem Temperaturverlauf 30, 31 im Figurabschnitt (a), sowie die Figurabschnitte (c) und (d), also die Materialeigenschaft 50 im Figurabschnitt (d) zu dem Temperaturverlauf 33 im Figurabschnitt (c).

Die Figurabschnitte (a) und (b) sind jeweils bekannt, während die Figurabschnitte (c) und (d) erfindungsgemäß sind.

Es sei ausdrücklich darauf hingewiesen, dass die Ausführungsformen eins bis drei gemäß den Fig. 1 bis 3 auch beliebig kummulativ miteinander kombiniert werden können.

Für die erste Ausführungsform in Fig. 1 ist bekannt, dass eine Warmbandproduktionsanlage die Zielsetzung einer möglichst konstanten Temperatur 30 über der Längserstreckung 12 des Warmbandes 10 aufweist.

Nach dem Aufwickeln kühlt das Warmband 10 jedoch mit unterschiedlicher Geschwindigkeit über dessen Längserstreckung 12 ab. Während die Außenwindung und die Innenwindung vergleichsweise schnell abkühlen, staut sich die Wärme im Inneren des Bundes, sodass das Abkühlen im Inneren des Bundes langsamer voranschreitet.

Im Ergebnis, so wurde hier festgestellt, kann dies zu einem unterschiedlichen Ausscheidungsverhalten und/oder Kornwachstum und/oder einer Entstehung unterschiedlicher Phasenanteile führen, sodass das Warmband 10 nach dem Auskühlen einen inhomogenen Verlauf einer Materialeigenschaft 55 aufweist.

Hier wird nun vorgeschlagen, die Temperierung des Warmbandes 10 vor dem Aufwickeln so auszugestalten, dass sich in dem Warmband 10 ein variierender Temperaturverlauf 33 einstellt. Der variierende Temperaturverlauf 33 weist eine Form einer Badewannenfunktion auf, wobei eine Minimaltemperatur 40 in einem mittleren Bereich und eine Maximaltemperatur 42 an den Enden 16 des Warmbandes 10 vorzufinden ist.

Versuche haben gezeigt, dass ein derartiger vertrimmter variierender Temperaturverlauf 33 dazu führen kann, dass das Warmband 10 nach dem Abkühlen oder ein Band 20 (nicht dargestellt) nach der Weiterbehandlung mittels einer Bandbehandlungsanlage, insbesondere einer Bandbehandlungsanlage aufweisend einen Verfahrensschritt in welchem das Band geglüht wird, einen homogenen Verlauf 50 einer Materialeigenschaft aufweisen kann, wobei der Verlauf 50 der Materialeigenschaft insbesondere im Vergleich zu dem bekannten Verlauf 55 der Materialeigenschaft eine verbesserte Homogenität aufweist.

Die zweite Ausführungsform gemäß Fig. 2 zeigt eine Inhomogenität einer Materialeigenschaft 55 in Folge von einem Temperaturverlauf 31 beim Auslaufen eines im späteren Verfahren zu einem Warmband 10 warmgewalzten metallischen Warmwalzgutes aus der Erwärmungsvorrichtung. Da sich ebendiese Temperaturverteilung 31 beim Warmwalzen lediglich in der Länge streckt, ist vorliegend im Figurabschnitt (a) bereits der Temperaturverlauf 31 auf ein Warmband 10 übertragen worden.

Die Temperaturverteilung 31 weist drei Tiefstellen auf, welche mit den Balken einer Hubbalkenerwärmungsvorrichtung korrespondieren, durch welche das metallische Warmwalzgut in der Erwärmungsvorrichtung nicht homogen erwärmt worden ist.

Hier wird nun vorgeschlagen, die Temperierung des Warmbandes 10 vor dem Aufwickeln so auszugestalten, dass sich in dem Warmband 10 ein variierender Temperaturverlauf 33 einstellt. Der variierende Temperaturverlauf 33 weist korrespondierend zu den Tiefstellen des Temperaturverlaufs 31 drei Hochpunkte 44 auf.

Versuche haben gezeigt, dass ein derartiger mit einem dynamischen Temperaturstellglied vertrimmter variierender Temperaturverlauf 33 dazu führen kann, dass das Warmband 10 nach dem Abkühlen einen homogenen Verlauf 50 einer Materialeigenschaft aufweisen kann, wobei der Verlauf 50 der Materialeigenschaft insbesondere im Vergleich zu dem bekannten Verlauf 55 der Materialeigenschaft eine verbesserte Homogenität aufweist.

Die dritte Ausführungsform gemäß Fig. 3 zeigt eine Inhomogenität einer Materialeigenschaft 55 nach dem Auslaufen des Bandes 20 aus einer kontinuierlichen Bandbehandlungsanlage. Bei der Herstellung des Warmbandes 10 wurde dies gemäß dem Temperaturverlauf 30 in der Warmbandproduktionsanlage vor dem Aufwickeln hergestellt.

Die Temperaturführung der Erwärmungsvorrichtung der Bandbehandlungsanlage führt vorliegend jedoch zu dem Verlauf 55 der Materialeigenschaft nach dem Auslaufen des Bandes 20 aus der Bandbehandlungsanlage, da die Erwärmungsvorrichtung der Behandlungsanlage an einem Bandende zur Einstellung auf ein für eine Güte eines benachbart angeordneten Bandes notwendige abweichende Temperatur umgestellt wurde. Die Dynamik dieser Temperaturumstellung bei der kontinuierlich betriebenen Bandbehandlungsanlage lässt sich in dem Verlauf der Materialeigenschaft 55 erkennen.

Hier wird nun vorgeschlagen, die Temperierung des Warmbandes 10 vor dem Aufwickeln so auszugestalten, dass sich in dem Warmband 10 ein variierender Temperaturverlauf 33 einstellt. Der variierende Temperaturverlauf 33 weist dabei an einem Ende 16 des Warmbandes 10 eine Minimaltemperatur 40 und an dem gegenüberliegenden Ende 16 des Warmbandes 10 eine Maximaltemperatur 42 auf, wobei der Temperaturverlauf im mittleren Bereich des Warmbandes 10 mit der Dynamik der Erwärmungsvorrichtung der nachgeschalteten kontinuierlichen Bandbehandlungsanlage korrespondiert.

Versuche haben gezeigt, dass ein derartiger vertrimmter variierender Temperaturverlauf 33 dazu führen kann, dass Band 20 nach der Weiterbehandlung mittels der Bandbehandlungsanlage einen homogenen Verlauf 50 einer Materialeigenschaft aufweisen kann, wobei der Verlauf 50 der Materialeigenschaft insbesondere im Vergleich zu dem bekannten Verlauf 55 der Materialeigenschaft eine verbesserte Homogenität aufweist.

### Bezugszeichenliste

- 10: Warmband
- 12: Längserstreckung des Warmbandes
- 14: Längserstreckungsrichtung des Warmbandes
- 16: Enden des Warmbandes
- 20: Band
- 30: konstanter Temperaturverlauf vor dem Haspel
- 31: Temperaturverlauf beim Auslaufen aus der Erwärmungsvorrichtung
- 33: variierender Temperaturverlauf
- 40: Minimaltemperatur
- 42: Maximaltemperatur
- 44: Hochpunkt
- 50: Mechanische Eigenschaft des Warmbandes oder Bandes
- 55: Mechanische Eigenschaft des Warmbandes oder Bandes

## Patentansprüche

1. Verfahren zum Betrieb einer Warmbandproduktionsanlage zur Herstellung eines Warmbandes (10), wobei die Warmbandproduktionsanlage
- eine Warmwalzvorrichtung zum Warmwalzen des Warmbandes (10) aus einem metallischen Warmwalzgut;
- einen Haspel zum Aufwickeln des Warmbandes (10) auf einen Bund; und
- zumindest ein dynamisches Temperaturstellglied aufweist; wobei das Verfahren folgende Verfahrensschritte aufweist:
- Warmwalzen des Warmbandes (10) aus dem metallischen Warmwalzgut mit der Warmwalzvorrichtung;
- Temperieren des metallischen Warmwalzgutes und/oder des Warmbandes (10) mit dem dynamischen Temperaturstellglied; und
- Aufwickeln des Warmbandes (10) zu dem Bund;
wobei das Verfahren **dadurch gekennzeichnet ist, dass** das Temperieren des metallischen Warmwalzgutes und/oder des Warmbandes (10) mittels dem dynamischen Temperaturstellglied derart gesteuert oder geregelt wird, dass das Warmband (10) vor dem Aufwickeln in einer Längserstreckungsrichtung (14) einen variierenden Temperaturverlauf (33) aufweist, wobei der variierende Temperaturverlauf (33) eine Minimaltemperatur (40) und eine Maximaltemperatur (42) aufweist.

2. Verfahren gemäß Anspruch 1, **dadurch gekennzeichnet, dass** die Warmbandproduktionsanlage eine Erwärmungsvorrichtung zum Erwärmen und/oder Homogenisieren des metallischen Warmwalzgutes aufweist, wobei das Verfahren den Verfahrensschritt aufweist:
- Erwärmen und/oder Homogenisieren des metallischen Warmwalzgutes mit der Erwärmungsvorrichtung.

3. Verfahren gemäß einem der Ansprüche 1 oder 2, **dadurch gekennzeichnet, dass** die Maximaltemperatur (42) größer oder gleich 1 % höher als die Minimaltemperatur (40) vorgesehen ist, bevorzugt größer oder gleich 2 % und besonders bevorzugt größer oder gleich 5 %.

4. Verfahren gemäß einem der vorhergehenden Ansprüche, **dadurch gekennzeichnet, dass** die Maximaltemperatur (42) größer oder gleich 5 °C höher als die Minimaltemperatur (40) vorgesehen ist, bevorzugt größer oder gleich 10 °C und besonders bevorzugt größer oder gleich 25 °C.

5. Verfahren gemäß einem der vorhergehenden Ansprüche, **dadurch gekennzeichnet, dass** der variierende Temperaturverlauf (33) einen stetigen Verlauf aufweist, insbesondere einen stetigen Verlauf über eine Länge von größer oder gleich 50 % des metallischen Warmwalzgutes und/oder des Warmbandes (10), bevorzugt über eine Länge von größer oder gleich 95 % oder über eine Länge von größer oder gleich 98 % und besonders bevorzugt über die gesamte Länge.

6. Verfahren gemäß einem der vorhergehenden Ansprüche, **dadurch gekennzeichnet, dass** das Temperieren des metallischen Warmwalzgutes und/oder des Warmbandes (10) über eine Länge von größer oder gleich 95 % des metallischen Warmwalzgutes und/oder des Warmbandes (10) erfolgt, bevorzugt über eine Länge von größer oder gleich 97,5 % oder über eine Länge von größer oder gleich 99 % und besonders bevorzugt über die gesamte Länge.

7. Verfahren gemäß einem der vorhergehenden Ansprüche, **dadurch gekennzeichnet, dass** der variierende Temperaturverlauf (33) zumindest bereichsweise einen Temperaturunterschied pro 1 m Länge des Warmbandes (10) und pro 1 mm Dicke des Warmbandes (10) von größer oder gleich 0,1 K/(m * mm) aufweist, bevorzugt von größer oder gleich 0,2 K/(m * mm) oder von größer oder gleich 0,4 K/(m * mm) und besonders bevorzugt von größer oder gleich 0,8 K/(m * mm).

8. Verfahren gemäß einem der Ansprüche 1 bis 7, **dadurch gekennzeichnet, dass** die Maximaltemperatur (42) an einem Ende des Warmbandes (10) und die Minimaltemperatur (40) in einem mittleren Bereich des Warmbandes (10) vorgesehen ist.

9. Verfahren gemäß einem der Ansprüche 1 bis 7, **dadurch gekennzeichnet, dass** die Minimaltemperatur (40) an einem Ende des Warmbandes (10) und die Maximaltemperatur (42) in einem mittleren Bereich des Warmbandes (10) vorgesehen ist.

10. Verfahren gemäß einem der Ansprüche 1 bis 7, **dadurch gekennzeichnet, dass** der Temperaturverlauf (33) zumindest zwei oder zumindest drei Hochpunkte (44) abseits der Enden (16) des Warmbandes (10) aufweist.

11. Verfahren gemäß einem der Ansprüche 1 bis 7, **dadurch gekennzeichnet, dass** die Maximaltemperatur (42) und die Minimaltemperatur (40) an gegenüberliegenden Enden (16) des Warmbandes (10) vorgesehen sind.

12. Verfahren gemäß einem der vorhergehenden Ansprüche, **dadurch gekennzeichnet, dass** das dynamische Temperaturstellglied eine Kühlvorrichtung aufweist, insbesondere eine Laminarkühlvorrichtung und/oder eine Transferbarkühlung und/oder eine Kompaktkühlung aufweisend Kühlmitteldüsen zum Austretenlassen eines Kühlmittels und/oder eine Zwischengerüstkühlung.

13. Verfahren gemäß einem der vorhergehenden Ansprüche, **dadurch gekennzeichnet, dass** das dynamische Temperaturstellglied eine Heizvorrichtung aufweist, insbesondere eine induktive Heizvorrichtung.

14. Verfahren gemäß einem der vorhergehenden Ansprüche, **dadurch gekennzeichnet, dass** das dynamische Temperaturstellglied eine Nennleistungsdichte in Wirkverbindung zu dem Warmband (10) von größer oder gleich 2·10⁵ W/m² aufweist, bevorzugt von größer oder gleich 5·10⁵ W/m² und besonders von größer oder gleich 1.10⁶ W/m².

15. Verfahren gemäß einem der vorhergehenden Ansprüche, **dadurch gekennzeichnet, dass** ein dynamisches Temperaturstellglied zwischen der Warmwalzvorrichtung und dem Haspel angeordnet ist.

16. Verfahren gemäß einem der vorhergehenden Ansprüche, **dadurch gekennzeichnet, dass** ein dynamisches Temperaturstellglied zwischen der Erwärmungsvorrichtung und einem Auslaufende der Warmwalzvorrichtung angeordnet ist.

17. Verfahren gemäß einem der vorhergehenden Ansprüche, **gekennzeichnet durch** die nachfolgenden Schritte:
- Erfassen einer mechanischen Eigenschaft des hergestellten Warmbandes (10), insbesondere mit einem IMPOC (Impulse Magnetic Process Online Controller); und
- Ableiten einer notwendigen Steuer- oder Regelvorgabe für das dynamische Temperaturstellglied für ein nachfolgendes metallisches Warmwalzgut und/oder für ein nachfolgendes Warmband (10).

18. Verfahren gemäß einem der vorhergehenden Ansprüche, **dadurch gekennzeichnet, dass** die Steuerung oder Regelung des dynamischen Temperaturstellgliedes unter Verwendung eines Prozessmodells erfolgt, insbesondere unter Verwendung eines nichtlinearen Prozessmodells.

19. Verfahren gemäß Anspruch 18, **dadurch gekennzeichnet, dass** das Prozessmodell eine physikalische und/oder chemische Modellbildung aufweist, insbesondere eine metallurgische Modellbildung.

20. Verfahren gemäß einem der Ansprüche 18 oder 19, **dadurch gekennzeichnet, dass** das Prozessmodell ein selbstlernendes Prozessmodell aufweist.

21. Verfahren gemäß einem der vorhergehenden Ansprüche, **dadurch gekennzeichnet, dass** zur Steuerung oder Regelung des dynamischen Temperaturstellgliedes Daten aus einer Datenbank verwenden werden können, insbesondere Daten aufweisend metallurgische Informationen und/oder Prozessplanungsinformationen, insbesondere Daten eines vorhergehenden Prozesses, des aktuellen Prozesses und/oder eines nachgelagerten Bearbeitungsprozesses.

22. Verfahren gemäß einem der vorhergehenden Ansprüche, **dadurch gekennzeichnet, dass** zur Steuerung oder Regelung des dynamischen Temperaturstellgliedes Werte einer Messgröße verwendet werden können, insbesondere einer Temperaturmessgröße, einer metallurgischen Messgröße, einer Mikrostrukturkomponentengröße, einer Materialeigenschaftsgröße, einer Metallgefügegröße, einer Prozessgröße und/oder einer Geometriegröße.

23. Warmbandproduktionsanlage zur Herstellung eines Warmbandes (10), aufweisend:
- eine Warmwalzvorrichtung zum Warmwalzen des Warmbandes (10) aus einem metallischen Warmwalzgut;
- zumindest ein dynamisches Temperaturstellglied;
- einen Haspel zum Aufwickeln des Warmbandes (10) auf einen Bund; und
- eine Steuerungseinrichtung, die mit dem dynamischen Temperaturstellglied zur Übermittlung von Steuersignalen datengekoppelt ist;
**dadurch gekennzeichnet, dass**
die Steuerungseinrichtung dazu eingerichtet ist, ein Verfahren nach einem der Ansprüche 1 bis 22 auszuführen.

24. Warmbandproduktionsanlage gemäß Anspruch 23, **dadurch gekennzeichnet, dass** die Warmbandproduktionsanlage eine Erwärmungsvorrichtung zum Erwärmen und/oder Homogenisieren des metallischen Warmwalzgutes aufweist.

25. Warmbandproduktionsanlage gemäß einem der Ansprüche 23 oder 24, **dadurch gekennzeichnet, dass** die Warmbandproduktionsanlage ein Messmittel zur Erfassung einer Messgröße aufweist, wobei das Messmittel mit der Steuerungseinrichtung datengekoppelt ist.

26. Computerprogrammprodukt umfassend Programmcode-Mittel, die bewirken, dass die Warmbandproduktionsanlage gemäß einem der Ansprüche 23 bis 25 die Schritte eines Verfahrens nach einem der Ansprüche 1 bis 22 ausführt, wenn das Computerprogrammprodukt auf der Steuerungseinrichtung der Warmbandproduktionsanlage ausgeführt wird.

## Claims

1. Method for operating a hot strip production plant for producing a hot strip (10), the hot strip production plant comprising
- a hot-rolling device for hot rolling the hot strip (10) from metal hot-rolling stock;
- a coiler for winding the hot strip (10) onto a coil; and
- at least one dynamic temperature control element,
the method comprising the following method steps:
- hot rolling the hot strip (10) from the metal hot-rolling stock using the hot-rolling device;
- controlling the temperature of the metal hot-rolling stock and/or the hot strip (10) using the dynamic temperature control element; and
- winding the hot strip (10) to form the coil;
the method being **characterized in that** the temperature control of the metal hot-rolling stock and/or the hot strip (10) is controlled in an open-loop or closed-loop manner by means of the dynamic temperature control element such that the hot strip (10) has a varying temperature profile (33) in a longitudinal extent direction (14) before winding, the varying temperature profile (33) having a minimum temperature (40) and a maximum temperature (42).

2. Method according to claim 1, **characterized in that** the hot strip production plant comprises a heating device for heating and/or homogenizing the metal hot-rolling stock, the method comprising the method step of:
- heating and/or homogenizing the metal hot-rolling stock using the heating device.

3. Method according to either of claims 1 and 2, **characterized in that** the maximum temperature (42) is greater than or equal to 1% higher than the minimum temperature (40), preferably greater than or equal to 2% and particularly preferably greater than or equal to 5%.

4. Method according to any of the preceding claims, **characterized in that** the maximum temperature (42) is greater than or equal to 5°C higher than the minimum temperature (40), preferably greater than or equal to 10°C and particularly preferably greater than or equal to 25°C.

5. Method according to any of the preceding claims, **characterized in that** the varying temperature profile (33) has a continuous profile, in particular a continuous profile over a length of greater than or equal to 50% of the metal hot-rolling stock and/or the hot strip (10), preferably over a length of greater than or equal to 95% or over a length of greater than or equal to 98% and particularly preferably over the entire length.

6. Method according to any of the preceding claims, **characterized in that** the temperature of the metal hot-rolling stock and/or the hot strip (10) is controlled over a length of greater than or equal to 95% of the metal hot-rolling stock and/or the hot strip (10), preferably over a length of greater than or equal to 97.5% or over a length of greater than or equal to 99% and particularly preferably over the entire length.

7. Method according to any of the preceding claims, **characterized in that** the varying temperature profile (33) has, at least in some regions, a temperature difference per 1 m length of the hot strip (10) and per 1 mm thickness of the hot strip (10) of greater than or equal to 0.1 K/(m * mm), preferably of greater than or equal to 0.2 K/(m * mm) or of greater than or equal to 0.4 K/(m * mm) and particularly preferably of greater than or equal to 0.8 K/(m * mm).

8. Method according to any of claims 1 to 7, **characterized in that** the maximum temperature (42) is located at one end of the hot strip (10) and the minimum temperature (40) is located in a central region of the hot strip (10).

9. Method according to any of claims 1 to 7, **characterized in that** the minimum temperature (40) is located at one end of the hot strip (10) and the maximum temperature (42) is located in a central region of the hot strip (10).

10. Method according to any of claims 1 to 7, **characterized in that** the temperature profile (33) has at least two or at least three peaks (44) away from the ends (16) of the hot strip (10).

11. Method according to any of claims 1 to 7, **characterized in that** the maximum temperature (42) and the minimum temperature (40) are located at opposite ends (16) of the hot strip (10).

12. Method according to any of the preceding claims, **characterized in that** the dynamic temperature control element comprises a cooling device, in particular a laminar cooling device and/or a transfer bar cooling system and/or a compact cooling system comprising coolant nozzles for discharging a coolant and/or an inter-stand cooling system.

13. Method according to any of the preceding claims, **characterized in that** the dynamic temperature control element comprises a heater, in particular an inductive heater.

14. Method according to any of the preceding claims, **characterized in that** the dynamic temperature control element has a nominal power density operatively connected to the hot strip (10) of greater than or equal to 2·10⁵ W/m², preferably of greater than or equal to 5·10⁵ W/m² and particularly of greater than or equal to 1.10⁶ W/m².

15. Method according to any of the preceding claims, **characterized in that** a dynamic temperature control element is arranged between the hot-rolling device and the coiler.

16. Method according to any of the preceding claims, **characterized in that** a dynamic temperature control element is arranged between the heating device and an outlet end of the hot-rolling device.

17. Method according to any of the preceding claims, **characterized by** the following steps:
- detecting a mechanical property of the produced hot strip (10), in particular using an IMPOC (impulse magnetic process online controller); and
- deriving a necessary open-loop or closed-loop control specification for the dynamic temperature control element for subsequent metal hot-rolling stock and/or for a subsequent hot strip (10).

18. Method according to any of the preceding claims, **characterized in that** the open-loop or closed-loop control by the dynamic temperature control element is carried out using a process model, in particular using a non-linear process model.

19. Method according to claim 18, **characterized in that** the process model comprises physical and/or chemical modeling, in particular metallurgical modeling.

20. Method according to either of claims 18 and 19, **characterized in that** the process model comprises a self-learning process model.

21. Method according to any of the preceding claims, **characterized in that,** for the purposes of the open-loop or closed-loop control by the dynamic temperature control element, data from a database can be used, in particular data comprising metallurgical information and/or process planning information, in particular data relating to a previous process, the current process and/or a downstream processing process.

22. Method according to any of the preceding claims, **characterized in that,** for the purposes of the open-loop or closed-loop control by the dynamic temperature control element, values of a measured variable can be used, in particular a temperature measured variable, a metallurgical measured variable, a microstructure component variable, a material property variable, a metal structure variable, a process variable and/or a geometry variable.

23. Hot strip production plant for producing a hot strip (10), comprising:
- a hot-rolling device for hot rolling the hot strip (10) from metal hot-rolling stock;
- at least one dynamic temperature control element;
- a coiler for winding the hot strip (10) onto a coil; and
- a control apparatus which is data-coupled to the dynamic temperature control element for the transmission of control signals,
**characterized in that**
the control apparatus is configured to carry out a method according to any of claims 1 to 22.

24. Hot strip production plant according to claim 23, **characterized in that** the hot strip production plant comprises a heating device for heating and/or homogenizing the metal hot-rolling stock.

25. Hot strip production plant according to either of claims 23 and 24, **characterized in that** the hot strip production plant comprises a measuring instrument for detecting a measured variable, the measuring instrument being data-coupled to the control apparatus.

26. Computer program product comprising program code means which cause the hot strip production plant according to any of claims 23 to 25 to carry out the steps of a method according to any of claims 1 to 22 when the computer program product is executed on the control apparatus of the hot strip production plant.

## Revendications

1. Procédé permettant de faire fonctionner une installation de production de feuillard à chaud pour la fabrication d'un feuillard à chaud (10), dans lequel l'installation de production de feuillard à chaud présente
- un dispositif de laminage à chaud pour le laminage à chaud du feuillard à chaud (10) à partir d'un produit laminé à chaud métallique ;
- un dévidoir pour l'enroulement du feuillard à chaud (10) sur une bobine ; et
- au moins un élément de réglage de température dynamique ;
dans lequel le procédé présente les étapes de procédé suivantes :
- laminage à chaud du feuillard à chaud (10) à partir du produit laminé à chaud métallique avec le dispositif de laminage à chaud ;
- équilibrage de température du produit laminé à chaud métallique et/ou du feuillard à chaud (10) avec l'élément de réglage de température dynamique ; et
- enroulement du feuillard à chaud (10) en bobine ;
dans lequel le procédé est **caractérisé en ce que** l'équilibrage de température du produit laminé à chaud métallique et/ou du feuillard à chaud (10) est commandé ou régulé au moyen de l'élément de réglage de température dynamique de telle sorte que le feuillard à chaud (10) présente, avant l'enroulement, une courbe de température variable (33) dans une direction d'extension longitudinale (14), dans lequel la courbe de température variable (33) présente une température minimale (40) et une température maximale (42).

2. Procédé selon la revendication 1, **caractérisé en ce que** l'installation de production de feuillard à chaud présente un dispositif de chauffage pour le chauffage et/ou l'homogénéisation du produit laminé à chaud métallique, dans lequel le procédé présente l'étape de procédé consistant à :
- chauffer et/ou homogénéiser le produit laminé à chaud métallique avec le dispositif de chauffage.

3. Procédé selon l'une des revendications 1 ou 2, **caractérisé en ce que** la température maximale (42) est prévue supérieure ou égale à 1 % de la température minimale (40), de préférence supérieure ou égale à 2 % et de manière particulièrement préférée supérieure ou égale à 5 %.

4. Procédé selon l'une des revendications précédentes,
**caractérisé en ce que** la température maximale (42) est supérieure ou égale à 5 °C de la température minimale (40), de préférence supérieure ou égale à 10 °C et de manière particulièrement préférée supérieure ou égale à 25 °C.

5. Procédé selon l'une des revendications précédentes,
**caractérisé en ce que** la courbe de température variable (33) présente une évolution continue, en particulier une évolution continue sur une longueur supérieure ou égale à 50 % du produit laminé à chaud métallique et/ou du feuillard à chaud (10), de préférence sur une longueur supérieure ou égale à 95 % ou sur une longueur supérieure ou égale à 98 % et de manière particulièrement préférée sur toute la longueur.

6. Procédé selon l'une des revendications précédentes,
**caractérisé en ce que** l'équilibrage de température du produit laminé à chaud métallique et/ou du feuillard à chaud (10) est effectué sur une longueur supérieure ou égale à 95 % du produit laminé à chaud métallique et/ou du feuillard à chaud (10), de préférence sur une longueur supérieure ou égale à 97,5 % ou sur une longueur supérieure ou égale à 99 % et de manière particulièrement préférée sur toute la longueur.

7. Procédé selon l'une des revendications précédentes,
**caractérisé en ce que** la courbe de température variable (33) présente, au moins dans certaines zones, une différence de température, par 1 m de longueur du feuillard à chaud (10) et par 1 mm d'épaisseur du feuillard à chaud (10), supérieure ou égale à 0,1 K / (m * mm), de préférence supérieure ou égale à 0,2 K / (m * mm) ou supérieure ou égale à 0,4 K / (m * mm) et de manière particulièrement préférée supérieure ou égale à 0,8 K / (m * mm).

8. Procédé selon l'une des revendications 1 à 7, **caractérisé en ce que** la température maximale (42) est prévue à une extrémité du feuillard à chaud (10) et la température minimale (40) est prévue dans une zone centrale du feuillard à chaud (10).

9. Procédé selon l'une des revendications 1 à 7, **caractérisé en ce que** la température minimale (40) est prévue à une extrémité du feuillard à chaud (10) et la température maximale (42) est prévue dans une zone centrale du feuillard à chaud (10).

10. Procédé selon l'une des revendications 1 à 7, **caractérisé en ce que** la courbe de température (33) présente au moins deux ou au moins trois points hauts (44) à l'écart des extrémités (16) du feuillard à chaud (10).

11. Procédé selon l'une des revendications 1 à 7, **caractérisé en ce que** la température maximale (42) et la température minimale (40) sont prévues aux extrémités (16) opposées du feuillard à chaud (10).

12. Procédé selon l'une des revendications précédentes,
**caractérisé en ce que** l'élément de réglage de température dynamique présente un dispositif de refroidissement, en particulier un dispositif de refroidissement laminaire et/ou un refroidissement par transfert et/ou un refroidissement compact présentant des buses d'agent de refroidissement pour l'évacuation d'un agent de refroidissement et/ou un refroidissement entre cages.

13. Procédé selon l'une des revendications précédentes,
**caractérisé en ce que** l'élément de réglage de température dynamique présente un dispositif de chauffage, en particulier un dispositif de chauffage par induction.

14. Procédé selon l'une des revendications précédentes,
**caractérisé en ce que** l'élément de réglage de température dynamique présente une densité de puissance nominale en liaison fonctionnelle avec le feuillard à chaud (10) supérieure ou égale à 2 · 10⁵ W/m², de préférence supérieure ou égale à 5 · 10⁵ W/m² et plus particulièrement supérieure ou égale à 1 · 10⁶ W/m².

15. Procédé selon l'une des revendications précédentes,
**caractérisé en ce qu'**un élément de réglage de température dynamique est disposé entre le dispositif de laminage à chaud et le dévidoir.

16. Procédé selon l'une des revendications précédentes,
**caractérisé en ce qu'**un élément de réglage de température dynamique est disposé entre le dispositif de chauffage et une extrémité de sortie du dispositif de laminage à chaud.

17. Procédé selon l'une des revendications précédentes, **caractérisé par** les étapes suivantes :
- détection d'une propriété mécanique du feuillard à chaud (10) fabriqué, en particulier avec un IMPOC (dispositif de commande en ligne de procédé magnétique à impulsion, impulse magnetic process online controller) ; et
- dérivation d'une consigne de commande ou de régulation nécessaire pour l'élément de réglage de température dynamique pour un produit laminé à chaud métallique suivant et/ou pour un feuillard à chaud (10) suivant.

18. Procédé selon l'une des revendications précédentes,
**caractérisé en ce que** la commande ou la régulation de l'élément de réglage de température dynamique est effectuée à l'aide d'un modèle de processus, en particulier à l'aide d'un modèle de processus non linéaire.

19. Procédé selon la revendication 18, **caractérisé en ce que** le modèle de processus présente une construction de modèle physique et/ou chimique, en particulier une construction de modèle métallurgique.

20. Procédé selon l'une des revendications 18 ou 19, **caractérisé en ce que** le modèle de processus présente un modèle de processus à apprentissage autonome.

21. Procédé selon l'une des revendications précédentes,
**caractérisé en ce que,** pour la commande ou la régulation de l'élément de réglage de température dynamique, des données provenant d'une base de données peuvent être utilisées, en particulier des données présentant des informations métallurgiques et/ou des informations de planification de processus, en particulier des données d'un processus précédent, du processus actuel et/ou d'un processus de traitement en aval.

22. Procédé selon l'une des revendications précédentes,
**caractérisé en ce que,** pour la commande ou la régulation de l'élément de réglage de température dynamique, des valeurs d'une grandeur de mesure peuvent être utilisées, en particulier une grandeur de mesure de température, une grandeur de mesure métallurgique, une grandeur de composant de microstructure, une grandeur de propriété de matériau, une grandeur de structure métallique, une grandeur de processus et/ou une grandeur de géométrie.

23. Installation de production de feuillard à chaud pour la fabrication d'un feuillard à chaud (10), présentant :
- un dispositif de laminage à chaud pour le laminage à chaud du feuillard à chaud (10) à partir d'un produit laminé à chaud métallique ;
- au moins un élément de réglage de température dynamique ;
- un dévidoir pour l'enroulement du feuillard à chaud (10) sur une bobine ; et
- un appareil de commande couplé par des données à l'élément de réglage de température dynamique pour la transmission de signaux de commande ;
**caractérisée en ce que**
l'appareil de commande est configuré pour mettre en œuvre un procédé selon l'une des revendications 1 à 22.

24. Installation de production de feuillard à chaud selon la revendication 23, **caractérisée en ce que** l'installation de production de feuillard à chaud présente un dispositif de chauffage pour le chauffage et/ou l'homogénéisation du produit laminé à chaud métallique.

25. Installation de production de feuillard à chaud selon l'une des revendications 23 ou 24, **caractérisée en ce que** l'installation de production de feuillard à chaud présente un moyen de mesure pour la détection d'une grandeur de mesure, dans laquelle le moyen de mesure est couplé par des données à l'appareil de commande.

26. Produit programme informatique comprenant des moyens formant code de programme qui amènent l'installation de production de feuillard à chaud selon l'une des revendications 23 à 25 à mettre en œuvre les étapes d'un procédé selon l'une des revendications 1 à 22 lorsque le produit programme informatique est mis en œuvre sur l'appareil de commande de l'installation de production de feuillard à chaud.
